# EUROPÄISCHE PATENTSCHRIFT

(11) **EP 0 181 836 B1**
(45) Veröffentlichungstag und Bekanntmachung des Hinweises auf die Patenterteilung: **21.12.1988**
(21) Anmeldenummer: 85810512.5
(22) Anmeldetag: 04.11.1985
(51) Int. Cl.: D06P 3/32, D06P 1/673, D06P 5/02, D06P 1/642, C14C 11/00

(54) **Verfahren zur Verbesserung der Lichtechtheit von Lederfärbungen**
Process for improving the light fastness of dyed leathers
Procédé d'amélioration de la solidité à la lumière de cuirs teints

(30) Priorität: 09.11.1984 CH 5389/84
(43) Veröffentlichungstag der Anmeldung: 21.05.1986
(73) Patentinhaber: CIBA-GEIGY AG, 4002 Basel (CH)
(72) Erfinder: Püntener, Alois, Dr., CH-4310 Rheinfelden (CH); Back, Gerhard, Dr., D-7850 Lörrach (DE); Koller, Josef, CH-4153 Reinach (CH)

(56) Entgegenhaltungen:
- EP-A- 0 183 078
- CH-A- 261 948
- DE-B- 1 079 248
- DE-C- 417 209
- US-A- 2 090 396
- US-A- 2 908 543
- DERWENT JAPANESE PATENTS REPORT, Band 4, Nr. 47, Sektion 2, Seite 6, 1965, London, GB; & JP - B - 65 26 876 (KANEGAFUCHI SPINNING CO., LTD.) 24-11-1965
- CHEMICAL ABSTRACTS, Band 82, Nr. 24, 26. Juni 1975, Seite 89, Zusammenfassung Nr. 157846w, Columbus, Ohio, US; & JP - A - 74 117 601 (HODOGAYA CHEMICAL CO., LTD.) 11-11-1974
- SOVIET INVENTIONS ILLUSTRATED, Woche B20, 20. Juni 1979, Zusammenfassung Nr. 38414B/20, London, GB; & SU - A - 614 142 (FUR IND RES INST) 05-06-1978
- DAS LEDER, Band 29, Nr. 7, Juli 1978, Seiten 105-111, Darmstadt, DE; B. MARTINELLI et al.: "Die Lichtechtheit von Leder"

## Beschreibung

Es sind bereits z. B. aus der DE-C-417,209, DE-B-1,079,248, CH-A-261,948 oder US-A-2,090,396 Lederfärbungen von anionischen nicht-metallisierten Farbstoffen bekannt, die während oder nach der Färbung mit Metallsalzen behandelt werden. Es ist darüberhinaus bereits aus der US-A-2,908,543 bekannt, Lederfärbungen von Kupfermetallkomplexfarbstoffen zur Verbesserung der Nassechtheit u. a. mit einer Kupferverbindung nachzubehandeln.

Gegenstand der vorliegenden Erfindung ist ein Verfahren zur Verbesserung der Lichtechtheit von mit anionischen Chrom- oder Kobaltkomplexfarbstoffen gefärbtem Leder, welches dadurch gekennzeichnet ist, dass man das Leder vor, während oder nach der Färbung mit einer Verbindung des Kupfers behandelt.

Als Verbindungen des Kupfers kommen z. B. Salze anorganischer oder organischer Säuren in Betracht sowie Verbindungen, welche die genannten Metalle in komplexierter Form enthalten. Auch Mischungen aus diesen Verbindungen sind geeignet.

Vorzugsweise kommen z. B. die folgenden Verbindungen des Kupfers in Frage : Salze anorganischer Säuren, wie z. B. Kupferchlorid, -sulfat, -phosphat oder -nitrat ; Salze organischer Säuren, wie z. B. Kupferacetat, -tartrat oder -salicylat, wobei auch Mischungen verschiedener Kupfersalze oder auch Mischungen aus einem Kupfersalz und einer weiteren Säure, z. B. Mischungen aus Kupferacetat und Salicylsäure, eingesetzt werden können. Geeignet sind auch Kupfersalze von Salicylsäurederivaten oder Gemischen der oben angeführten Kupfersalze anorganischer oder organischer Säuren mit Salicylsäurederivaten. Brauchbare Salicylsäurederivate sind z. B. 2-Hydroxy-5-sulfobenzoesäure oder Verbindungen der Formel I

worin W, und W₂ unabhängig voneinander Wasserstoff, C,-C₄-Alkyl, Hydroxy-C,-C₄-alkyl oder gegebenenfalls durch Sulfo oder Carboxy substituiertes Phenyl bedeuten.

Als Komplexverbindungen kommen z. B. gegebenenfalls sulfogruppenhaltige Kupferkomplexe von Bisazomethinen, Acylhydrazonen, Semicarbazonen und Thiosemicarbazonen aromatischer Aldehyde oder Ketone in Frage.

Unter Bisazomethinen aromatischer Aldehyde und Ketone werden hier Schiff'sche Basen von aliphatischen oder aromatischen Diaminen verstanden, wobei die Aldehyde und Ketone in o-Stellung zum Formyl- bzw. Acylrest eine OH-Gruppe aufweisen. Die Bindung mit dem Metallatom erfolgt über diese beiden OH-Gruppen und die beiden Stickstoffatome im Bisazomethinteil. Es handelt sich demnach hier um vierzähnige Liganden. Die Liganden enthalten vorzugsweise eine oder auch mehrere Sulfogruppen, die sich im Aldehyd- bzw. Ketonteil und/oder in der Bisazomethinbrücke befinden.

Zur Anwendung gelangen z. B. Bisazomethin-Metallkomplexe der Formel II worin R, für Wasserstoff oder einen gegebenenfalls substituierten Alkyl- oder Arylrest steht, Y einen gegebenenfalls substituierten Alkylen- oder Arylenrest und Me Kupfer bedeutet und n = 1 bis 3 ist. Die Benzolringe A und B können ebenfalls und zwar unabhängig voneinander substituiert sein oder auch weitere ankondensierte Ringe aufweisen. Ausserdem können anstelle der Benzolringe A und B auch heterocyclische Ringe stehen.

Bezeichnet R, einen gegebenenfalls substituierten Alkylrest, so kommt vorzugsweise ein C₁ bis C₈-Alkylrest, insbesondere ein C₁ bis C₄-Alkylrest in Betracht, der verzweigt oder unverzweigt und gegebenenfalls substituiert sein kann und zwar durch Halogen, wie Fluor, Chlor oder Brom, C₁ bis C₄-Alkoxy, wie Methoxy oder Aethoxy, durch einen Phenyl- oder Carboxylrest, durch C₁ bis C₄-Alkoxycarbonyl, wie z. B. den Acetylrest oder durch Hydroxy oder eine mono- oder dialkylierte Aminogruppe. Darüberhinaus kommt auch der Cyclohexylrest in Frage, der ebenfalls substituiert sein kann, wie beispielsweise durch C, bis C₄-Alkyl oder C₁ bis C₄-Alkoxy.

Bedeutet R₁ einen gegebenenfalls substituierten Arylrest, so kommt insbesondere ein Phenyl- oder Naphthylrest in Betracht, der substituiert sein kann durch C,-C₄-Alkyl, wie Methyl, Aethyl, Propyl, Isopropyl, Butyl, Isobutyl, sek.-Butyl und tert.-Butyl, C,-C₄-Alkoxy, wie Methoxy, Aethoxy, Propoxy, Isopropoxy, Butoxy, Isobutoxy, sek.-Butoxy und tert.-Butoxy, Halogen, wie Fluor, Chlor und Brom, C₂-C₅-Alkanoylamino, wie Acetylamino, Propionylamino und Butyrylamino, Nitro, Cyano, Sulfo oder eine mono-oder dialkylierte Aminogruppe.

Bedeutet Y einen Alkylenrest, so handelt es sich vor allem um einen C₂ bis C₄ Alkylenrest, insbesondere eine ―CH₂―CH₂-Brücke. In Frage kommt aber auch eine durch Sauerstoff oder insbesondere durch Stickstoff unterbrochene C₂ bis C8-Alkylenkette und zwar vor allem die ―(CH₂)₃―NH―(CH₂)₃-Brücke.

Bedeutet Y einen Arylenrest, so handelt es sich in erster Linie um einen Phenylenrest, insbesondere einen o-Phenylenrest. Dieser kann ebenfalls durch C₁ bis C₄ Alkyl oder C₁ bis C₄ Alkoxy substituiert sein.

Als Substituenten für die Benzolringe A und B kommen in Frage : C₁ bis C₄ Alkyl, C₁ bis C₄ Alkoxy, Halogen, wie Fluor, Chlor oder Brom, ferner die Cyano- oder Nitrogruppe.

Insbesondere gelangen im vorliegenden Verfahren die Kupferkomplexe der Formel 1 zur Anwendung, worin R₁ Wasserstoff bedeutet, Y die Aethylen- oder o-Phenylenbrücke bezeichnet und n = 2 ist, wobei sich die beiden Sulfogruppen in den Benzolringen A und B befinden und hier vor allem die Komplexe, bei denen die Sulfogruppen jeweils p-ständig zum Sauerstoff angeordnet sind.

Bei den sulfogruppenhaltigen Kupferkomplexen von Acylhydrazonen aromatischer Aldehyde und Ketone handelt es sich in erster Linie um Komplexe der Formel III worin R₁ die vorstehend unter Formel II angegebene Bedeutung hat, Q Sauerstoff oder NH und n null oder 1 bedeutet, und R₂ für Wasserstoff oder einen gegebenenfalls substituierten Alkyl- oder Arylrest steht. Das Symbol Me bezeichnet wiederum Kupfer.

Bedeutet R₂ einen Alkylrest, so kann dieser verzweigt. oder unverzweigt sein und hat eine Kettenlänge von vorzugsweise 1 bis 8, insbesondere 1 bis 4 C-Atomen. Als Substituenten kommen in Frage Halogen, wie Fluor, Chlor oder Brom, C₁ bis C₄-Alkoxy, wie Methoxy oder Aethoxy, ferner Phenyl oder Carboxyl, C, bis C₄-Alkoxycarbonyl, wie z. B. Acetyl oder Hydroxy, Mono- oder Dialkylamino.

Bedeutet R₂ einen gegebenenfalls substituierten Arylrest, so kommt insbesondere ein Phenyl- oder Naphthylrest in Betracht, der substituiert sein kann durch C₁₋₄-Alkyl, wie Methyl, Aethyl, Propyl, Isopropyl, Butyl, Isobutyl, sek.-Butyl und tert.-Butyl, C₁₋₄-Alkoxy, wie Methoxy, Aethoxy, Propoxy, Isopropoxy, Butoxy, Isobutoxy, sek.-Butoxy und tert.-Butoxy, Halogen, wie Fluor, Chlor und Brom, C₂-₅-Alkanoylamino, wie Acetylamino, Propionylamino und Butyrylamino, Nitro, Cyano, Sulfo oder eine mono-oder dialkylierte Aminogruppe.

Bevorzugt gelangen solche Komplexe der Formel III zur Anwendung, in denen R₁ Wasserstoff und R₂ Wasserstoff, Methyl oder insbesondere den Phenylrest bedeutet und welche als Metall Kupfer enthalten, vor allem die Komplexe, bei denen sich die Sulfogruppe wiederum in p-Stellung zum Sauerstoff befindet.

Unter Kupferkomplexen von Semicarbazonen bzw. Thiosemicarbazonen werden im vorliegenden in erster Linie Komplexe der Formel IV verstanden worin R₁ die bereits im Zusammenhang mit der Formel 1 angegebene Bedeutung hat und X für Sauerstoff oder Schwefel steht. Me bezeichnet Kupfer.

Neben den Uebergangsmetallkomplexen der Formeln III und IV, deren Liganden sich von Sulfosalicylaldehyd oder den entsprechenden Phenylketonen ableiten, kommen z. B. auch solche in Frage, bei denen anstelle einkerniger, mehrkernige aromatische Aldehyde und Ketone, wie z. B. 2-Hydroxy-1-naphthaldehydsulfonsäuren zum Aufbau des Liganden eingesetzt wurden. Zudem wird darauf hingewiesen, dass die vierte Koordinationsstelle des Metallatoms in den Komplexen der Formeln III und IV durch z. B. Wasser als Neutralligand besetzt ist.

Ferner sind die Kupferkomplexe von Verbindungen der Formel V worin R₃ = H, OH, Alkyl oder Cycloalkyl bedeutet und worin der Ring A gegebenenfalls weitere Substituenten, wie z. B. Sulfo- oder Sulfonamidgruppen enthalten kann, im erfindungsgemässen Verfahren verwendbar.

Geeignete Alkylreste sind solche mit 1 bis 4 C-Atomen. Geeignete Cycloalkylreste sind Cyclohexyl-und Methylcyclohexylreste. Geeignete Substituenten im Ring A sind z. B. Methyl, Methoxy oder Chlor. Vorzugsweise ist dieser Ring jedoch unsubstituiert.

Ausserdem sind für das erfindungsgemässe Verfahren Verbindungen der Formel VI geeignet, worin R₄ = C₁-C₁₈-Alkyl oder Cycloalkyl bedeutet und die Ringe A und B durch C,-C₄-Alkyl, Cycloalkyl, C,-C₄-Alkoxy, Halogen oder OH substituiert sein können oder auch weitere ankondensierte Ringe aufweisen können. Ausserdem können anstelle der Ringe A und B auch heterocyclische Ringe stehen.

Die genannten Komplexverbindungen, welche Sulfogruppen aufweisen, werden vorzugsweise als Alkali-, vor allem Natriumsalz, oder als Aminsalz eingesetzt.

Die bevorzugten Verbindungen für das erfindungsgemässe Verfahren sind Kupfer-II-chlorid, -sulfat, -nitrat oder -acetat sowie Mischungen dieser Salze mit Weinsäure oder Salicylsäure.

Die Metallverbindungen werden zweckmässigerveise aus wässrigem Bad appliziert und zwar in einer Menge von 0,1 bis 10 Gew.%, vorzugsweise 0,5 bis 5 Gew.%, bezogen auf das Gewicht des Leders.

Die Behandlung mit der Metallverbindung kann vor, während oder nach der Färbung erfolgen. Vorzugsweise erfolgt nach dem Färben und Spülen des Leders eine Nachbehandlung in einer frischen, wässrigen Flotte, enthaltend die Metallverbindung sowie gegebenenfalls Säuren und/oder Salze zur Einstellung eines bestimmten pH-Wertes.

Die Behandlung erfolgt z. B. bei einem pH-Wert zwischen 3 und 7 bei 20 bis 100 °C während etwa 10 bis 60 Minuten.

Die Färbungen des Leders können in herkömmlicher Weise mit den üblichen anionischen Chrom-oder Kobaltkomplex-Lederfarbstoffen erzeugt werden.

Bei den anionischen Chrom- oder Kobaltkomplexfarbstoffen handelt es sich beispielsweise um Salze chrom- oder kobalthaltiger Mono-, Dis- oder Polyazofarbstoffe einschliesslich der Azomethin- und Formazanfarbstoffe sowie der Anthrachinon-, Xanthen-, Nitro-, Triphenylmethan-, Naphthochinonimin-und Phthalocyaninfarbstoffe. Der anionische Charakter dieser Farbstoffe kann durch Metallkomplexbildung allein und durch saure, salzbildende Substituenten, wie Carbonsäuregruppen, Schwefelsäure- und Phosphonsäureestergruppen, Phosphonsäuregruppen, Alkylsulfon-, Sulfonamido- oder Sulfonsäuregruppen bedingt sein. Bevorzugt sind die 1 : 1- oder 1 : 2-Metallkomplexfarbstoffe. Die 1 : 1-Metallkomplexfarbstoffe weisen vorzugsweise eine oder zwei Sulfonsäuregruppen auf. Als Metall enthalten sie insbesondere Chrom.

Die 1 : 2-Metallkomplexfarbstoffe enthalten als Zentralatom ein Kobalt- oder insbesondere ein Chromatom. Mit dem Zentralatom sind zwei komplexbildende Komponenten verbunden, von denen mindestens eine ein Farbstoffmolekül ist, vorzugsweise jedoch beide Farbstoffmoleküle sind. Dabei können die beiden an der Komplexbildung beteiligten Farbstoffmoleküle gleich oder voneinander verschieden sein. Die 1 : 2-Metallkomplexfarbstoffe können z. B. zwei Azomethinmoleküle, einen Azo-und einen Azomethinfarbstoff oder zwei Azofarbstoffe enthalten, wobei diese Farbstoffe mit weiteren Arylazo- und/oder Arylazoarylenazogruppen substituiert sein können. Mit Aryl sind hier vor allem Benzol-oder Naphthalinreste gemeint, welche gegebenenfalls substituiert sein können, z. B. durch Nitro, Sulfo, Halogen, Alkyl oder Alkoxy. Die Azo- oder Azomethinfarbstoffmoleküle können wasserlöslichmachende Gruppen aufweisen wie z. B. Säureamid-, Alkylsulfonyl- oder die obengenannten sauren Gruppen. Bevorzugt sind 1 2-Kobalt- oder 1 : 2-Chromkomplexe von Monoazofarbstoffen, die Säureamid-, Alkylsulfonyl- oder Sulfonsäuregruppen aufweisen.

Besonders geeignete Farbstoffe entsprechen der Formel VII worin

Z unabhängig voneinander Stickstoff oder eine CH-Gruppe,

A und C unabhängig voneinander je einen Rest der Benzol- oder Naphthalinreihe, welcher in o-Stellung zur Azo- oder Azomethingruppe eine Hydroxy- oder Carboxygruppe enthält,

B und D unabhängig voneinander je den Rest einer Kupplungskomponente, wenn Z Stickstoff ist, wobei die Kupplungskomponente in o- bzw. a-Stellung zur Azogruppe die Gruppe X enthält, oder unabhängig voneinander den Rest eines o-Hydroxyaldehyds, wenn Z die CH-Gruppe darstellt,

X₁ unabhängig voneinander je Sauerstoff oder eine Gruppe der Formel -NR_{S}-, worin Rₛ Wasserstoff oder eine C₁-C₄-Alkylgruppe darstellt,

Me₁ Chrom oder Kobalt,

Y die S0₃H-, COOH-, P0₃H₂- oder SO₂―V-Cruppe, wobei V C,-C₄-Alkyl, gegebenenfalls substituiert durch Halogen, Vinyl, Amino, N-Mono- oder N, N-Dialkylamino bedeutet,
p 1 oder 2 und
m eine ganze Zahl von 0 bis 6 bedeutet.

Als Farbstoffe der Formel VII kommen sowohl symmetrische als auch asymmetrische 1 : 2-Azo- oder 1 : 2-Azomethinkomplexe in Frage sowie 1 : 2-Komplexe, welche einen Azo- und einen Azomethinfarbstoff an das Metall gebunden enthalten.

Von den Farbstoffen der Formel VII werden vorzugsweise diejenigen verwendet, bei denen X Sauerstoff bedeutet.

Falls Farbstoffe der Formel VII mehrere Gruppen Y aufweisen, so können diese gleich oder verschieden sein. Vorzugsweise stellen jedoch alle Y S0₃H-Gruppen dar.

Ferner werden vorzugsweise solche Farbstoffe der Formel VII verwendet, bei denen p gleich 1 ist, sowie solche, bei denen m 1 bis 3, vorzugsweise 2, bedeutet.

Die Reste A und C können ausserdem durch Gruppen Y weitersubstituiert sein, insbesondere mit Cᵢ-C₄-Alkyl oder -Alkoxy, Chlor oder Nitro.

Geeignete Diazokomponenten A und C sind z. B.: Anthranilsäure, 4- oder 5-Sulfoanthranilsäure, 2-Amino-1-hydroxybenzol, 4-Chlor- und 4,6-Dichlor-2-amino-1-hydroxybenzol, 4- oder 5-Nitro-2-amino-1-hydroxybenzol, 4-Chlor- und 4-Methyl-6-nitro-2-amino-1-hydroxybenzol, 6-Chlor-4-nitro-2-amino-1-hydroxybenzol, 4-Cyan-2-amino-1-hydroxybenzoi, 4-Methoxy-2-amino-1-hydroxybenzol, 4-Methoxy-5-chlor-2-amino-1-hydroxybenzol, 4-Methyl-2-amino-1-hydroxybenzol, 4-Chlor-5-nitro-2-amino-1-hydroxybenzol, 3,4,6-Trichlor-2-amino-1-hydroxybenzol, 4,6-Dinitro-2-amino-1-hydroxybenzol, 2-Amino-l-hydroxybenzol-4- oder -5-sulfosäure, 4-Nitro-2-amino-1-hydroxybenzol-6-sulfosäure, 5-Nitro- oder 6-Nitro-2-amino-1-hydroxybenzol-4-sulfosäure, 6-Chlor-2-amino-1-hydroxybenzol-4-sulfosäure, 4-Chior-2-amino-1-hydroxybenzol-6-sulfosäure, 1-Amino-2-hydroxy-naphthalin-4-sulfosäure, 1-Amino-2-hydroxy-6-nitronaphthalin-4-sulfosäure, oder 2-Amino-1-hydroxybenzol-4,6-disulfosäure, 1-Amino-2-hydroxybenzol-4-sulfonsäureamid, 4-Methylsulfonyl-2-amino-1-hydroxybenzol, 4-(2'-, 3'- oder 4'-Sulfophenylazo)-2-amino-1-hydroxybenzol, 4-(3'-Sulfonamidophenylazo)-2-amino-1-hydroxybenzol, 4-(4'-Phenylazophenylazo)-2-amino-1-hydroxybenzol, 1-Amino-2-hydroxy-5-sulfonsäureanthranilid oder 1-Amino-2-hydroxy-5-(2'-sulfo)-sulfon- säureanilid.

Vorzugsweise stellen A und C unabhängig voneinander jeweils den Rest eines 1-Hydroxy-2-aminobenzols dar, welcher gegebenenfalls ein- oder mehrmals durch gleiche oder verschiedene Substituenten aus der Reihe Nitro, Sulfo, Chlor, Methyl oder Methoxy substituiert ist, und insbesondere den Rest eines 1-Hydroxy-2-aminobenzols, der in 4- oder 5-Stellung eine Nitrogruppe trägt oder den Rest eines 1-Hydroxy-2-aminobenzols, der in 4-Stellung eine Nitrogruppe und in 6-Stellung eine Sulfogruppe trägt, oder den Rest eines 1-Hydroxy-2-aminobenzols, der in 4-Stellung eine Sulfogruppe und in 6-Stellung eine Nitrogruppe trägt.

Die Reste B bzw. D leiten sich vorzugsweise von folgenden Gruppen von Kupplungskomponenten ab : gegebenenfalls durch niedermolekulares Alkyl oder Alkoxy, Amino oder Acylamino substituierte in o-Stellung kuppelnde Phenole, wobei Acylamino C₁-C₄-Alkanoylamino-, C₁-C₄-Alkylsulfonylamino-, C,-C₄-Alkoxycarbonylamino-, Aroylamino- oder Arylsulfonylaminoreste bedeutet, Resorcin, m-Phenyiendiamin, gegebenenfalls in 4-Stellung substituiert durch Sulfo, Chlor, Methyl oder Methoxy, Naphthole, die gegebenenfalls mit C₁-C₄-Alkyl oder Alkoxy, Chlor, Amino, Acylamino oder Sulfo substituiert sind, wobei Acylamino dieselbe Bedeutung hat, die vorne angegeben ist, 5-Pyrazolone oder 5-Aminopyrazole, die in 1-Stellung einen gegebenenfalls mit Chlor, Nitro, C₁-C₄-Alkyl- oder Alkoxygruppen oder Sulfogruppen substituierten Phenyl- oder Naphthylrest besitzen und in 3-Stellung eine C,-C₄-Alkylgruppe, insbesondere eine Methylgruppe aufweisen.

Acetessigsäureamide, Acetessigsäureanilide und Benzoylessigsäureanilide, die im Anilidkern gegebenenfalls mit Chlor, C,-C₄-Alkyl- oder Alkoxy- oder Sulfogruppen substituiert sein können, oder 6-Hydroxy-3-cyano- oder 6-Hydroxy-3-carbonamido-4-alkyl-2-pyridone, die'in 1-Stellung durch gegebenenfalls substituiertes C₁-C₄-Alkyl, z. B. Methyl, Isopropyl, ß-Hydroxyäthyl, ß-Aminoäthyl oder γ-Isopropoxypropyl oder durch Phenyl substituiert sind, und in 4-Stellung eine C,-C₄-Alkylgruppe, insbesondere Methyl, tragen können.

Beispiele solcher Kupplungskomponenten sind : 2-Naphthol, 1,3- oder 1,5-Dihydroxynaphthalin, 1-Naphthol, 1-Acetylamino-7-naphthol, 1-Propionylamino-7-naphthol, 1-Carbomethoxyamino-7-naphthol, 1-Carboäthoxyamino-7-naphthol, 1-Carbopropoxyamino-7-naphthol, 6-Acetyl-2-naphthol, 2-Naphthol-3-, -4-, -5-, -6-, -7- oder -8-sulfosäure, 1-Naphthol-3-, -4- oder -5-sulfosäure, 1-Naphthol-3,6-disulfosäure, 1-Naphthol-4,8-disulfosäure, 1-Naphthol-3,8-disulfosäure, 2-Naphthol-3,6-disulfosäure, 4-Methyl-1-naphthol, 4-Methoxy-1-naphthol, 4-Acetyl-1-naphthol, 5,8-Dichlor-1-naphthol, 5-Chlor-1-naphthol, 2-Naphthylamin, 2-Naphthylamin-1-sulfosäure, 1-Naphthylamin-4- oder -5-sulfosäure, 2-Aminonaphthalin-6- oder -5-sulfosäure, 1-Phenyl-3-methylpyrazol-5-on, 1-Phenyl-5-pyrazolon-3-carbonsäureamid, 1-(2'-, 3'- oder 4'-Methylphenyl)-3-methylpyrazol-5-on, 1-(2',3'- oder 4'-Sulfophenyl)-3-methylpyrazol-5-on, 1-(2'-Chlor-5'-sulfophenyl)-3-methylpyrazol-5-on, 1-(2'- oder 4'-Methoxyphenyl)-3-methylpyrazol-5-on, 1-(2'-, 3'- oder 4'-Chlorphenyl)-3-methylpyrazol-5-on, 1-(2'-, 3'- oder 4'-Nitrophenyl)-3-methylpyrazol-5-on, 1-(2'-, 5'- oder 3',4'-Dichlorphenyl)-3-methylpyrazol-5-on, 1-(2',5'-Dichlor-4'-sulfophenyl)-3-methyl-pyrazol-5-on, 1-(2'-3'-oder 4'-Sulfophenyl)-3-methyl-5-aminopyrazol, 1-(2'-Chlor-5'-sulfophenyl)-3-methyl-5-aminopyrazol, Acetoacetanilid, Acetoacetanilid-2-, -3- oder -4-sulfosäure, Acetoacet-o-anisidid, Acetoacet-o-toluidid, Acetoacet-o-chloranilid, Acetoacet-m-xylidid, Tetralol, 4-Methylphenol, 3-Dialkylaminophenol, besonders 3-Dimethylamino- und 3-Diäthylaminophenol, 4-Butylphenol, 4-Amylphenol, insbesondere 4-t-Amylphenol, 2-Isopropyl-4-methylphenol, 2- oder 3-Acetylamino-4-methylphenol, 2-Methoxycarbonyl-amino-4-methylphenol, 2-Aethoxycarbonylamino-4-methylphenol und 3,4-Dimethylphenol, Resorcin, 1-Aethyl-3-cyano-4-methyl-6-hydroxypyridon, 1-Methyl-3-cyano-4-methyl-6-hydroxypyridon, 1-Phenyl-3-carbonamido-4-methyl-6-hydroxypyridon.

Vorzugsweise stellt B bzw. D ein 1- oder 2-Naphthol, gegebenenfalls substituiert mit einer Sulfogruppe, m-Phenylendiamin, Resorcin, p-Alkyl (C₁-C₄)-Phenol, 1-Phenyl-3-methyl-5-pyrazolon oder Acetessigsäureanilid dar, wobei die Phenylgruppe in den beiden letztgenannten Verbindungen durch C₁-C₄-Alkyl, C,-C₄-Alkoxy, Chlor oder Sulfo substituiert sein kann.

Sofern Z-die -CH-Gruppe ist, stellt B bzw. D den Rest eines o-Hydroxyaldehyds dar, vorzugsweise einen o-Hydroxybenzaldehyd oder o-Hydroxynaphthaldehyd. Geeignete Aldehyde sind beispielsweise : 2-Hydroxy-1-naphthaldehyd, 1-Hydroxy-2-naphthaldehyd, 2-Hydroxy-benzaldehyd, 3- und 5-Methyl-2-hydroxybenzaldehyd, 3,5-Dimethyl-2-hydroxybenzaldehyd, 5-Butyl-2-hydroxybenzaldehyd, 5-Chlor- oder 5-Brom-2-hydroxybenzaldehyd, 3-Chlor-2-hydroxybenzaldehyd, 3,5-Dichlor-2-hydroxybenzaldehyd, 5-Sulfo-2-hydroxybenzaldehyd, 3-Methyl-5-chlor-2-hydroxybenzaldehyd, 5-(Phenylazo)-2-hydroxybenzaldehyd, 5-(2'-, 3'- oder 4'-Sulfophenylazo)-2-hydroxybenzaldehyd, 5-(6'-Sulfonaphthyl-1'-azo)-2-hydroxybenzaldehyd oder 5-(4"-Sulfo-4'-phenylazo)-phenylazo-2-hydroxybenzaldehyd.

Vorzugsweise handelt es sich bei den eingesetzten Farbstoffen jeweils um symmetrische 1 : 2-Metallkomplexe mit 2 Sulfogruppen und besonders bevorzugt sind die Farbstoffe, welche der Formel VIII entsprechen, worin

Z unabhängig voneinander eine CH-Gruppe oder vorzugsweise Stickstoff,

A' und C' jeweils den Rest eines 1-Hydroxy-2-aminobenzols bedeuten, der in 4- oder 5-Stellung eine Nitrogruppe trägt, oder den Rest eines 1-Hydroxy-2-aminobenzols, der in 4-Stellung eine Nitrogruppe und in 6-Stellung eine Sulfogruppe trägt oder den Rest eines 1-Hydroxy-2-aminobenzols, der in 6-Stellung eine Nitrogruppe trägt und in 4-Stellung eine Sulfogruppe,

B' und D' unabhängig voneinander jeweils den Rest einer der folgenden Kupplungskomponenten bedeutet, falls Z Stickstoff ist : 1- oder 2-Naphthol gegebenenfalls substituiert mit einer Sulfogruppe, m-Phenylendiamin, Resorcin, p-Alkyl (C₁-C₆)-Phenol, 1-Phenyl-3-methyl-5-pyrazolon oder Acetessigsäureanilid, wobei die Phenylgruppe in den beiden letztgenannten Verbindungen durch C₁-C₄-Alkyl, C₁-C₄-Alkoxy, Chlor oder Sulfo substituiert sein kann, oder, falls Z die CH-Gruppe ist, den Rest eines o-Hydroxybenzaldehyds oder o-Hydroxynaphthaldehyds, die durch Phenylazo oder Sulfophenylazo substituiert sein können,

Me₁ Kobalt oder Chrom und

Ka^{⊖} ein Kation bedeutet.

Besonders bevorzugte Farbstoffe entsprechen der Formel IX worin q eine ganze Zahl von 0 bis 2, Me₁ Kobalt oder Chrom, Ka^{⊕} ein Kation und Y Methyl, ―CONH₂ oder -CO-NHR bedeutet, wobei R eine Alkylgruppe mit 1 bis 4 C-Atomen darstellt, oder der Formel X worin X₂ Wasserstoff, Chlor, Methyl oder Methoxy, Me₁ Kobalt oder Chrom und Ka^{⊕} ein Kation bedeutet, oder der Formel XI worin q eine ganze Zahl von 0 bis 2 und Ka^{⊕} ein Kation bedeutet,

oder der Formel XII worin
A₁ den Rest von 1-Hydroxynaphthalin oder 2-Hydroxynaphthalin,
R₆ Wasserstoff, Chlor oder Methyl,
R₇ Wasserstoff, Nitro oder Chlor und
Ka^{⊕} ein Kation bedeutet, und
von den Substituenten X₃, X₄ und X₅ einer eine S0₃-Gruppe und die beiden anderen Wasserstoff darstellen, wobei X₅ Wasserstoff ist, wenn R₆ Chlor und R₇ Wasserstoff bedeutet, oder der Formel XIII worin X₆ Wasserstoff, Chlor oder Nitro und Ka^{⊕} ein Kation bedeutet und worin die Sulfogruppe im Pyrazolonfarbstoff im Ring A oder B und die Nitrogruppe im Ring A dieses Farbstoffes in 4-, 5- oder 6-Stellung des 1-Hydroxy-2-aminobenzols angeordnet ist, oder der Formel XIV

### (Siehe Formel XIV Seite 9 f.)

worin Xₛ Wasserstoff, Chlor oder Nitro, Ka^{⊕} ein Kation und A, den Rest von 1-Hydroxynaphthalin oder 2-Hydroxynaphthalin bedeutet.

Durch Behandlung mit den Metallverbindungen werden die Färbungen auf Leder mit den vorstehend beschriebenen Farbstoffen in der Lichtechtheit verbessert, z. B. bei Bewertung der Lichtechtheit nach SNV Nr. 95.809 um ca. 1 bis 2 Noten.

Besonders geeignet ist das erfindungsgemässe Verfahren zur Verbesserung der Lichtechtheit von Lederfärbungen, welche mit einer Mischung aus einem gelben, einem roten und einem blauen Farbstoff der oben angegebenen Art (d. h. mit einer Trichromie) erhalten wurden.

Die folgenden Beispiele dienen der Erläuterung der Erfindung. Teile bedeuten Gewichtsteile und Prozente Gewichtsprozente. Die Temperaturen sind in Grad Celsius angegeben.

### Beispiel 1 -

100 Teile vorgewaschenes Möbelleder werden während 60 Minuten bei 40° in einer Lösung aus 150 Teilen Wasser, 5 Teilen des Gerbstoffes A (Formaldehyd-Kondensationsprodukt von phenolischen Sulfosäuren) und 5 Teilen des Gerbstoffes B (Kondensationsprodukt eines Harnstoffderivates mit phenolischen Sulfosäuren) bei 24 Umdrehungen pro Minute nachgegerbt.

Anschliessend wird das Leder gespült und dann in einer frischen Flotte aus 200 Teilen Wasser, 2 Teilen eines Neutralisationsmittels auf Basis von Ammoniumsalzen aromatischer Sulfosäuren und aliphatischer Dicarbonsäuren sowie 2,5 Teilen Natriumbicarbonat während total 60 Minuten bei 30° neutralisiert.

Nach der Neutralisation wird nochmals gespült und dann zur Vorbereitung auf den Färbeprozess 15 Minuten bei 50⁶ in einer ammoniakalischen, aus 150 Teilen Wasser, 2 Teilen Ammoniak 24 %ig und 3 Teilen des Gerbstoffes B bestehenden Färbeflotte vorlaufen gelassen. Hierauf werden 1,3 Teile des gelben Farbstoffes der Formel 1 : 2-Kobaltkomplex gelöst in 50 Teilen Wasser, sowie 0,5 Teile eines Egalisierungsmittels vom Typ Alkylaminopolyglykoläther hinzugefügt. Nach weiteren 30 Minuten werden dem Färbebad ausserdem 10 Teile eines Fettungsmittelgemisches aus gleichen Teilen eines sulfitierten Seetieröls und einer Formulieruug auf Basis von sulfierten Kohlenwasserstoffen, Fettsäuren und deren Derivaten zugesetzt. Nach der Fettungsmittelzugabe wird 60 Minuten bei unveränderter Temperatur weitergefärbt. Dann wird mit 1 Teil Ameisensäure 85 %ig angesäuert und die Färbung noch 30 Minuten bei 50° fortgesetzt.

Das gefärbte Leder wird anschliessend in einem neuen, mit Ameisensäure auf pH 4,5 gestellten aus 200 Teilen Wasser von 50° und 3 Teilen einer Mischung aus Kupferacetat und Salicylsäure im Molverhältnis 1 : 2 bestehenden Nachbehandlungsbad während 30 Minuten nachbehandelt. Dann wird wie üblich fertiggestellt und ein Abschnitt der nachbehandelten Färbung zusammen mit einem Abschnitt einer gleichartigen, aber nicht nachbehandelten Färbung in einem Xenotest 450 der Quarzlampen Gesellschaft Hanau (BRD) 200 Stunden lang belichtet. Die Bewertung der Lichtechtheit erfolgt mit Hilfe eines gleichzeitig mitbelichteten ISO-Blaumassstabes mit 8 in der Lichtechtheit abgestuften Färbungen. Es zeigt sich, dass die mit der Kupferverbindung nachbehandelte Färbung eine deutlich verbesserte Lichtechtheit aufweist.

### Beispiel 2

Es wird gleich wie im Beispiel 1 verfahren, wobei aber zum Färben des nachgegerbten Möbelleders eine Farbstoffmischung aus 1,0 Teilen des gelbbraunen Farbstoffes der Formel 1 : 2-Kobaltkomplex

0,05 Teilen des roten Farbstoffes der Formel 1 : 2-Chromkomplex und 0,05 Teilen des blauen Farbstoffes der Formel 1 : 2-Chromkomplex verwendet wird. Die resultierende braune Färbung wird anschliessend wie im Beispiel 1 beschrieben mit 3 Teilen einer Mischung aus Kupferacetat und Salicylsäure nachbehandelt und dann gleichzeitig mit einer entsprechenden nicht nachbehandelten Färbung unter identischen Bedingungen im Xenotest 450 belichtet. Nach Abschluss der Belichtung werden die beiden Färbungen verglichen, wobei sich zeigt, dass die mit der Kupferverbindung nachbehandelte Färbung eine deutlich bessere Lichtechtheit aufweist.

Eine Nachbehandlung mit 3 % (bezogen auf das Leder) Kupfertartrat oder 3 % Kupfersulfat bewirkt eine ähnliche Lichtechtheitsverbesserung wie eine Nachbehandlung mit 3 % der Mischung aus Kupferacetat und Salicylsäure.

### Beispiel 3

Das nachgegerbte Möbelleder wird in analoger Weise wie im Beispiel 1 gefärbt, wobei aber statt des gelben Farbstoffes 0,7 Teile des Farbstoffes der Formel 1 : 2-Kobaltkomplex eingesetzt werden. Die gelbbraune Färbung wird anschfiessend mit 3 Teilen Kupfertartrat wie im Beispiel 1 beschrieben nachbehandelt und dann zur Bestimmung der Lichtechtheit im Xenotest 450 belichtet.

Die Lichtechtheit der nachbehandelten Färbung ist deutlich besser als die Lichtechtheit der nicht nachbehandelten Färbung.

Anstelle von Kupfertartrat kann mit gleich gutem Ergebnis auch mit 3% einer Mischung aus Kupferacetat und Salicylsäure im Molverhältnis 1 : 2 nachbehandelt werden.

### Beispiel 4

Die für dieses Beispiel verwendete Schwarzfärbung wird wie folgt hergestellt :

100 Teile des nicht zwischengetrockneten Möbelleders werden in 300 Teilen Wasser und 0,6 Teilen Essigsäure 40 %ig während 10 Minuten bei 30° gewaschen. Dann werden 3 Teile eines Oberflächenfettungsmittels aus chlorierten Kohlenwasserstoffen und n-Alkylderivaten zugesetzt und weitere 30 Minuten laufen gelassen. Hierauf wird in einer frischen, aus 200 Teilen Wasser von 30° und 2 Teilen eines Neutralisierungsmittels auf Basis von Ammoniumsalzen aromatischer Sulfosäuren und aliphatischer Dicarbonsäuren bestehenden Flotte neutralisiert. Nach 15 minütiger Behandlungsdauer werden noch 3 Teile eines Polymergerbstoffes und nach weiteren 20 Minuten 2 Teile sulfitiertes Seetieröl, gefolgt von 2,5 Teilen Natriumbicarbonat, zugesetzt. Daraufhin wird die Neutralisation noch 45 Minuten lang fortgesetzt.

Nach dem Neutralisieren wird nochmals mit 300 Teilen Wasser während 10 Minuten bei 50° gewaschen.

Zum Färben des Leders wird eine Färbeflotte aus 200 Teilen Wasser von 50°, 1 Teil Ammoniak 24 %ig und 1 Teil des oben erwähnten Neutralisationsmittels hergestellt. Das neutralisierte Leder wird 10 Minuten in dieser Flotte vorlaufen gelassen. Dann werden 0,9 Teile des schwarzen Farbstoffes der Formel

und 0,5 Teile Egalisiermittel vom Typ Alkylaminopolyglykoläther beigefügt. Nach einer Färbezeit von 30 Minuten erfolgt die Zugabe eines Fettungsmittelgemisches aus 2 Teilen sulfitiertem Seetieröl, 2 Teilen sulfitierten Fettsäureestern und animalischen Fettstoffen und 2 Teilen einer Formulierung auf Basis von sulfierten Kohlenwasserstoffen, Fettsäuren und deren Derivaten. Nach abermals 30 Minuten werden ausserdem 4 Teile Weissgerbstoff (Kondensationsprodukt eines Harnstoffderivates mit phenolischen Sulfosäuren) und nach weiteren 45 Minuten noch 1,25 Teile Ameisensäure 85 %ig hinzugefügt.

Nach einer abschliessenden Behandlungsdauer von 30 Minuten wird die Flotte abgelassen und durch eine neue aus 0,4 Teilen des vorstehend aufgeführten schwarzen Farbstoffes und 200 Teilen Wasser von 50° ersetzt. Darin wird nochmals 20 Minuten lang gefärbt. Dann werden 2 Teile Fettungsmittel auf Basis natürlicher und modifizierter Oele und Fette sowie n-Alkylderivaten und 1,5 Teile eines aus einem Fettsäure-Polyamid-Kondensationsprodukt bestehenden Griffverbesserers nachgesetzt. Nach weiteren 20 Minuten wird mit 1 Teil Ameisensäure 85 %ig angesäuert und dann nochmals 20 Minuten weitergefärbt.

Die schwarze Lederfärbung wird anschliessend wie im Beispiel 1 beschrieben in einem frischen Bad mit 3 Teilen der Mischung aus Kupferacetat und Salicylsäure bei 50° nachbehandelt. Dann wird das Leder wie üblich fertiggestellt und im Xenotest belichtet.

Die Lichtechtheit der nachbehandelten Färbung ist deutlich besser als die Lichtechtheit einer nicht nachbehandelten Färbung.

### Beispiel 5

Arbeitet man wie in den Beispielen 1 bis 4 beschrieben, verwendet jedoch nur 0,1 % (bezogen auf das Gewicht des Leders) der Kupferverbindungen, so erhält man ebenfalls eine Verbesserung der Lichtechtheit.

### Beispiel 6

100 Teile nicht zwischengetrocknetes Möbelleder werden in einer aus 200 Teilen Wasser von 50° und 8 Teilen eines Kondensationsproduktes aus Formaldehyd und phenolischen Sulfosäuren bestehenden Flotte 90 Minuten lang nachgegerbt.

Hierauf wird das Leder während 15 Minuten in 500 Teilen Wasser bei 30° gewaschen und dann in einer aus 300 Teilen Wasser von 30° und 1,5 Teilen Natriumformiat zusammengesetzten Flotte, der man nach 10 Minuten ausserdem noch 2,5 Teile Natriumbikarbonat beifügt, 80 Minuten lang neutralisiert. Anschliessend an das Neutralisieren folgt wiederum eine 10 Minuten dauernde Waschoperation in 500 Teilen Wasser von 40°.

Das derart behandelte Leder wird nun in einer aus 200 Teilen Wasser, 2 Teilen Ammoniak 24 % und 1,0 Teilen des im Beispiel 1 verwendeten gelben Farbstoffes bestehenden Flotte während 30 Minuten bei 40° gefärbt. Dann wird der Färbeflotte ein Fettungsmittelgemisch aus 8 Teilen einer Formulierung aus sulfitierten Kohlenwasserstoffen, Fettsäuren und deren Derivaten und 4 Teilen sulfitiertem Tran und nach weiteren 90 Minuten ausserdem noch 3 Teile Ameisensäure 85 % zugesetzt. Hierauf wird noch 30 Minuten bei unveränderter Temperatur weitergefärbt.

Das gefärbte und gefettete Leder wird anschliessend in einem neuen mit Ameisensäure auf pH 5 gestellten Nachbehandlungsbad, bestehend aus 200 Teilen Wasser von 50° und 1,0 Teilen der Kupferverbindung der Formel

30 Minuten nachbehandelt. Dann wird wie üblich fertiggestellt und ein Abschnitt der nachbehandelten Färbung zusammen mit einer gleichartigen, aber nicht nachbehandelten Färbung 100 Stunden in einem Xenotest 450 Belichtungsapparat belichtet. Dabei kann festgestellt werden, dass die mit der Kupferverbindung nachbehandelte Färbung eine deutlich bessere Lichtechtheit besitzt.

Wird die Nachbehandlung nicht wie oben beschrieben in einem neuen Bad sondern gleich anschliessend an das Färben und Fetten im Färbebad selbst durchgeführt, so erhält man eine ähnliche Lichtechtheitsverbesserung. In diesem Fall liegt der pH-Wert der Behandlungsflotte, bedingt durch den Färbeprozess, bei ca. 4 und die Temperatur bei 40°.

Die Kupferverbindung der oben angegebenen Formel wird folgendermassen hergestellt :

2,24 Teile des Natriumsalzes von 2-Hydroxybenzaldehyd-5-sulfonsäure werden in 20 Teilen Wasser bei 70° gelöst. Nach Zugabe von 1,36 Teilen Benzoesäurehydrazid wird das Reaktionsgemisch 1 Stunde bei 90 bis 95° gehalten, wobei eine klare, gelbe Lösung der Hydrazonverbindung entsteht. Zur Ueberführung in den Kupferkomplex wird die erhaltene Reaktionslösung mit einer Lösung von 1,7 Teilen C_{U}C1₂-2H₂0 und 4 Teilen kristallisiertem Natriumacetat in 10 Teilen Wasser versetzt und anschliessend 30 Minuten bei 70 bis 75° gehalten. Der als grüngelber Niederschlag ausgefallene 1 : 1-Kupferkomplex wird durch Zugabe von 2n-NatriumhydroxidIösung bis zum pH-Wert 9,0 bis 9,5 vollständig gelöst. Die gelbstichig grüne Lösung wird zur Trockne eingeengt, wobei 7 Teile Kupferkomplex in Form eines olivgrünen, leicht wasserlöslichen Pulvers erhalten werden.

## Patentansprüche

1. Verfahren zur Verbesserung der Lichtechtheit von mit anionischen Chrom- oder Kobaltkomplexfarbstoffen gefärbtem Leder, dadurch gekennzeichnet, dass man das Leder vor, während oder nach der Färbung mit einer Kupferverbindung behandelt.

2. Verfahren gemäss Anspruch 1, dadurch gekennzeichnet, dass man als Kupferverbindung ein Kupfersalz einer anorganischen oder organischen Säure, gegebenenfalls in Mischung mit einer weiteren organischen Carbonsäure, verwendet.

3. Verfahren gemäss Anspruch 2, dadurch gekennzeichnet, dass man Kupferchlorid, -sulfat, -nitrat, -acetat, -tartrat oder -salicylat verwendet.

4. Verfahren gemäss Anspruch 2, dadurch gekennzeichnet, dass man Kupferchlorid, -sulfat, -nitrat oder -acetat in Mischung mit einer organischen Hydroxycarbonsäure, insbesondere Weinsäure oder Salicylsäure, verwendet.

5. Verfahren gemäss Anspruch 1, dadurch gekennzeichnet, dass man das Leder mit einem gegebenenfalls sulfogruppenhaltigen Kupferkomplex von Bisazomethinen, Acylhydrazonen, Semicarbazonen oder Thiosemicarbazonen aromatischer Aldehyde oder Ketone behandelt.

6. Verfahren gemäss Anspruch 5, dadurch gekennzeichnet, dass man zur Verbesserung der Lichtechtheit einen Bisazomethin-Metallkomplex der Formel II worin R₁ für Wasserstoff oder einen gegebenenfalls substituierten Alkyl- oder Arylrest steht, Y einen gegebenenfalls substituierten Alkylen- oder Arylenrest und Me Kupfer bedeutet, n = 1 bis 3 ist und die Benzolreste A und B unsubstituiert oder durch C₁-C₄-Alkyl, C₁-C₄-Alkoxy, Halogen, Cyano oder Nitro weitersubstituiert sind, verwendet.

7. Verfahren gemäss Anspruch 5, dadurch gekennzeichnet, dass man zur Verbesserung der Lichtechtheit einen Acylhydrazon-Metallkomplex der Formel III verwendet, worin R, und Me die unter der Fornel II angegebene Bedeutung aufweisen, R₂ Wasserstoff oder einen gegebenenfalls substituierten Alkyl- oder Arylrest, Q Sauerstoff oder NH und n null oder 1 bedeutet.

8. Verfahren gemäss Anspruch 5, dadurch gekennzeichnet, dass man zur Verbesserung der Lichtechtheit einen Komplex der Formel IV verwendet, worin R₁ und Me die unter der Formel II angegebene Bedeutung aufweisen und X Sauerstoff oder Schwefel ist.

9. Verfahren gemäss Anspruch 5, dadurch gekennzeichnet, dass man zur Verbesserung der Lichtechtheit einen Komplex des Kupfers von Verbindungen der Formel V verwendet, worin R₃ Wasserstoff, OH, Alkyl oder Cycloalkyl bedeutet, und worin der Ring A unsubstituiert oder durch Sulfo, Sulfonamido, Methyl, Methoxy oder Chlor weitersubstituiert ist.

10. Verfahren gemäss Anspruch 5, dadurch gekennzeichnet, dass man zur Verbesserung der Lichtechtheit einen Komplex der Formel VI verwendet, worin R₄ = C₁-C₁₈-Alkyl oder Cycloalkyl bedeutet und die Ringe A und B durch C₁-C₄-Alkyl, Cycloalkyl, C₁-C₄-Alkoxy Halogen oder OH substituiert sein können oder auch weitere ankondensierte Ringe aufweisen oder durch heterocyclische Ringe ersetzt sein können.

11. Verfahren gemäss einem der Ansprüche 1 bis 10, dadurch gekennzeichnet, dass man die Metallverbindung zur Verbesserung der Lichtechtheit in einer Menge von 0,1 bis 10 Gew.%, vorzugsweise 0,5 bis 5 Gew.%, bezogen auf das Gewicht des Leders, verwendet.

12. Verfahren gemäss einem der Ansprüche 1 bis 11, dadurch gekennzeichnet, dass man das Leder nach dem Färben mit einem Salz des Kupfers zur Verbesserung der Lichtechtheit behandelt.

13. Verfahren gemäss Anspruch 1, dadurch gekennzeichnet, dass man als anionischen Farbstoff einen chrom- oder kobalthaltigen Mono-, Di- oder Polyazo-, Azomethin-, Formazan-, Anthrachinon-, Xanthen-, Nitro-, Triphenylmethan-, Naphthochinonimin- oder Phthalocyaninfarbstoff verwendet.

14. Verfahren gemäss Anspruch 13, dadurch gekennzeichnet, dass man einen 1 : 2-Kobalt- oder -Chromkomplex eines Azo- oder Azomethinfarbstoffes verwendet.

15. Verfahren gemäss Anspruch 14, dadurch gekennzeichnet, dass man einen Farbstoff der Formel VII verwendet, worin
Z unabhängig voneinander Stickstoff oder eine CH-Gruppe,
A und C unabhängig voneinander je einen Rest der Benzol- oder Naphthalinreihe, welcher in o-Stellung zur Azo- oder Azomethingruppe eine Hydroxy- oder Carboxygruppe enthält,
B und D unabhängig voneinander je den Rest einer Kupplungskomponente, wenn Z Stickstoff ist, wobei die Kupplungskomponente in o- bzw. «-Stellung zur Azogruppe die Gruppe X enthält, oder unabhängig voneinander den Rest eines o-Hydroxyaldehyds, wenn Z die CH-Gruppe darstellt,
X₁ unabhängig voneinander je Sauerstoff oder eine Gruppe der Formel -NR₅-, worin R₅ Wasserstoff oder eine C₁-C₄-Alkylgruppe darstellt,
Me₁ Chrom oder Kobalt
Y die S0₃H-, COOH-, P0₃H₂- oder SO₂-V-Gruppe, wobei V C,-C₄-Alkyl, gegebenenfalls substituiert durch Halogen, Vinyl, Amino, N-Mono- oder N, N-Dialkylamino, bedeutet,
p 1 oder 2 und
m eine ganze Zahl von 0 bis 6 bedeutet.

16. Verfahren gemäss Anspruch 15, dadurch gekennzeichnet, dass man einen Farbstoff der Formel VIII verwendet, worin

Z unabhängig voneinander eine CH-Gruppe oder vorzugsweise Stickstoff,

A' und C' jeweils den Rest eines 1-Hydroxy-2-aminobenzols bedeuten, der in 4- oder 5-Stellung eine Nitrogruppe trägt, oder den Rest eines 1-Hydroxy-2-aminobenzols, der in 4-Stellung eine Nitrogruppe und in 6-Stellung eine Sulfogruppe trägt oder den Rest eines 1-Hydroxy-2-aminobenzols, der in 6-Stellung eine Nitrogruppe trägt und in 4-Stellung eine Sulfogruppe,

B' und D' unabhängig voneinander jeweils den Rest einer der folgenden Kupplungskomponenten bedeutet, falls Z Stickstoff ist : 1- oder 2-Naphthol gegebenenfalls substituiert mit einer Sulfogruppe, m-Phenylendiamin, Resorcin, p-Alkyl (C₁-C₆)-phenol, 1-Phenyl-3-methyl-5-pyrazolon oder Acetessigsäureanilid, wobei die Phenylgruppe in den beiden letztgenannten Verbindungen durch C₁-C₄-Alkyl, C_{I}-C₄-Alkoxy, Chlor oder Sulfo substituiert sein kann, oder, falls Z die CH-Gruppe ist, den Rest eines o-Hydroxybenzaldehyds oder o-Hydroxynaphthaldehyds, die durch Phenylazo oder Sulfophenylazo substituiert sein können, Me₁ Kobalt oder Chrom und Ka^{⊕} ein Kation bedeutet.

17. Verfahren gemäss Anspruch 14, dadurch gekennzeichnet, dass man einen der Farbstoffe der folgenden Formeln verwendet : worin q eine ganze Zahl von 0 bis 2, Me₁ Kobalt oder Chrom, Ka^{⊕} ein Kation und Y Methyl, -CONH₂ oder -CO-NHR bedeutet, wobei R eine Alkylgruppe mit 1 bis 4 C-Atomen darstellt, oder der Formel X worin X₂ Wasserstoff, Chlor, Methyl oder Methoxy, Me₁ Kobalt oder Chrom und Ka⁸ ein Kation bedeutet, oder der Formel XI worin q eine ganze Zahl von 0 bis 2 und Ka^{⊕} ein Kation bedeutet, oder der Formel XII worin
A₁ den Rest von 1-Hydroxynaphthalin oder 2-Hydroxynaphthalin,
R₆ Wasserstoff, Chlor oder Methyl,
R₇ Wasserstoff, Nitro oder Chlor und
Ka^{⊕} ein Kation bedeutet, und

von den Substituenten X₃, X₄ und X₅ einer eine SO₃-Gruppe und die beiden anderen Wasserstoff darstellen, wobei X₅ Wasserstoff ist, wenn R₆ Chlor und R₇ Wasserstoff bedeutet, oder der Formel XIII worin X₆ Wasserstoff, Chlor oder Nitro und Ka^{⊕} ein Kation bedeutet und worin die Sulfogruppe im Pyrazolonfarbstoff im Ring A oder B und die Nitrogruppe im Ring A dieses Farbstoffes in 4-, 5- oder 6-Stellung des 1-Hydroxy-2-aminobenzols angeordnet ist, oder der Formel XIV (Siehe Formel XIV Seite 17 f.) worin X₆ Wasserstoff, Chlor oder Nitro, Ka^{⊕} ein Kation und A, den Rest von 1-Hydroxynaphthalin oder 2-Hydroxynaphthalin bedeutet.

## Claims

1. Process for improving the light-fastness of leather dyed with anionic chromium complex or cobalt complex dyes, which process comprises treating the leather, before, during or after dyeing, with a copper compound.

2. Process according to claim 1, wherein the copper compound used is a copper salt of an inorganic or organic acid, optionally in admixture with a further organic carboxylic acid.

3. Process according to claim 2, wherein copper chloride, copper sulfate, copper nitrate, copper acetate, copper tartrate or copper salicylate is used.

4. Process according to claim 2, wherein there is used copper chloride, copper sulfate, copper nitrate or copper acetate in admixture with an organic hydroxycarboxylic acid, particularly tartaric acid or salicylic acid.

5. Process according to claim 1, wherein the leather is treated with a copper complex of bisazomethines, acylhydrazones, semicarbazones or thiosemicarbazones of aromatic aldehydes or ketones, which complex can optionally contain sulfo groups.

6. Process according to claim 5, wherein there is used, for improving the light-fastness, a bisazomethine metal complex of the formula II in which R, is hydrogen or an unsubstituted or substituted alkyl or aryl radical, Y is an unsubstituted or substituted alkylene or arylene radical and Me is copper, n is 1 to 3 and the benzene radicals A and B are unsubstituted or further substituted by C₁-C₄alkyl, C₁-C₄alkoxy, halogen, cyano- or nitro.

7. Process according to claim 5, wherein there is used, for improving the light-fastness, an acylhydrazone metal complex of the formula III in which R, and Me have the meanings defined under the formula II, R₂ is hydrogen or an unsubstituted or substituted alkyl or aryl radical, Q is oxygen or NH, and n is zero or 1.

8. Process according to claim 5, wherein there is used, for improving the light-fastness, a complex of the formula IV in which R₁ and Me have the meanings defined under the formula II, and X is oxygen or sulfur.

9. Process according to claim 5, wherein there is used, for improving the light-fastness, a complex of copper of compounds of the formula V in which R₃ is hydrogen, OH, alkyl or cycloalkyl, and in which the ring A can be unsubstituted or further substituted by sulfo, sulfonamido, methyl, methoxy or chlorine.

10. Process according to claim 5, wherein there is used, for improving the light-fastness, a complex of the formula VI in which R₄ is C₁-C₁₈alkyl or cycloalkyl, and the rings A and B can be substituted by Cₗ-C₄alkyl, cycloalkyl, C,-C₄alkoxy, halogen or OH, or can also contain further fused-on rings, or can be replaced by heterocyclic rings.

11. Process according to any one of claims 1 to 10, wherein the metal compound for improving the light-fastness is used in an amount of 0.1 to 10 % by weight, preferably 0.5 to 5 % by weight, relative to the weight of the leather.

12. Process according to any one of claims 1 to 11, wherein the leather after dyeing is treated with a salt of copper for improving the lightfastness.

13. Process according to claim 1, wherein the anionic dye used is a chromium- or cobalt-containing or mono-, di- or polyazo, azomethine, formazan, anthraquinone, xanthene, nitro, triphenylmethane, naphthoquinoneimine or phthalocyanine dye.

14. Process according to claim 13, wherein a 1 : 2 cobalt or 1 : 2 chromium complex of an azo or azomethine dye is used.

15. Process according to claim 14, wherein there is used a dye of the formula VII in which
Z independently of one another are nitrogen or a CH group,
A and C independently of one another are each a radical of the benzene or naphthalene series, which radical contains in the o-position with respect to the azo or azomethine group a hydroxyl or carboxyl group,
B and D independently of one another are each the radical of a coupling component when Z is nitrogen, the coupling component containing the group X in the o- or α-position with respect to the azo group, or independently of one another are the radical of an o-hydroxyaldehyde when Z is the CH group,
X₁ independently of one another are each oxygen or a group of the formula ―NR₅―, in which R₅ is hydrogen or a C,-C₄alkyl group,
Me, is chromium or cobalt,
Y is the S0₃H, COOH, P0₃H₂ or S0₂-V group, in which V is Cₗ-C₄alkyl, unsubstituted or substituted by halogen, vinyl, amino, N-mono- or N, N-dialkylamino,
p is 1 or 2, and
m is an integer from 0 to 6.

16. Process according to claim 15, wherein there is used a dye of the formula VIII in which
Z independently of one another are a CH group or preferably nitrogen,
A' and C' are each the radical of a 1-hydroxy-2-aminobenzene which carries a nitro group in the 4- or 5-position, or the radical of a 1-hydroxy-2-aminobenzene, which carries a nitro group in the 4-position and a sulfo group in the 6-position, or the radical of a 1-hydroxy-2-aminobenzene which carries a nitro group in the 6-position and a sulfo group in the 4-position,
B' and D' independently of one another are each the radical of one of the following coupling components, when Z is nitrogen : 1- or 2-naphthol which is unsubstituted or substituted by a sulfo group, m-phenylenediamine, resorcinol, p-alkyl(C₁-C₆)phenol 1-phenyl-3-methyl-5-pyrazolone or acetoacetic acid anilide, where the phenyl group in the two last-mentioned compounds can be substituted by Cₗ-C₄alkyl C₁-C₄alkoxy, chlorine or sulfo, or when Z is the CH group, the radical of an o-hydroxybenzaldehyde or o-hydroxynaphthaldehyde, which can each be substituted by phenylazo or sulfophenylazo,
Me, is cobalt or chromium, and.
Ka^{⊕} is a cation.

17. Process according to claim 14, wherein there is used one of the dyes of the following formulae : in which q is an integer from 0 to 2, Me, is cobalt or chromium, Ka^{⊕} is a cation and Y is methyl, ―CONH₂ or -CO-NHR, in which R is an alkyl group having 1 to 4 C atoms ; or of the formula X in which X₂ is hydrogen, chlorine, methyl or methoxy, Me, is cobalt or chromium, and Ka^{⊕} is a cation ; or of the formula XI in which q is an integer from 0 to 2, and Ka^{⊕} is a cation ; or of the formula XII in which
A₁ is the radical of 1-hydroxynaphthalene or 2-hydroxynaphthalene,
R₆ is hydrogen, chlorine or methyl,
R₇ is hydrogen nitro or chlorine, and
Ka^{⊕} is a cation, and of the substituents X₃, X₄ and X₅ one is an S0₃ group and the two others are hydrogen, X₅ being hydrogen when R₆ is chlorine and R₇ is hydrogen ; or of the formula XIII
in which X₆ is hydrogen, chlorine or nitro, and Ka^{⊕} is a cation, and in which the sulfo group in the pyrazolone dye in the ring A or B and the nitro group in the ring A of this dye are arranged in the 4-, 5- or 6- positions of the 1-hydroxy-2-aminobenzene ; or of the formula XIV in which X₆ is hydrogen, chlorine or nitro, Ka^{⊕} is a cation, and A, is the radical of 1-hydroxynaphthalene or 2-hydroxynaphthalene.

## Revendications

1. Procédé pour l'amélioration de la solidité à la lumière d'un cuir teint à l'aide de colorants anioniques, à complexe de chrome ou de cobalt, caractérisé en ce qu'on traite le cuir, avant, pendant ou après la teinture, avec un composé du cuivre.

2. Procédé selon la revendication 1, caractérisé en ce qu'on utilise comme composé du cuivre un sel de cuivre d'un acide inorganique ou organique, éventuellement en mélange avec un autre acide carboxylique organique.

3. Procédé selon la revendication 2, caractérisé en ce qu'on utilise du chlorure, du sulfate, du nitrate, de l'acétate, du tartrate ou du salicylate de cuivre.

4. Procédé selon la revendication 2, caractérisé en ce qu'on utilise du chlorure, du sulfate, du nitrate ou de l'acétate de cuivre, en mélange avec un acide hydroxycarboxylique organique, en particulier l'acide tartrique ou l'acide salicylique.

5. Procédé selon la revendication 1, caractérisé en ce qu'on traite le cuir avec un complexe de cuivre, contenant éventuellement des groupes sulfo, de bisazométhines, d'acylhydrazones, de semicarbazones ou de thiosemicarbazones d'aldéhydes ou de cétones aromatiques.

6. Procédé selon la revendication 5, caractérisé en ce qu'on utilise, pour améliorer la solidité à la lumière, un complexe métallique de bisazométhine de formule Il dans laquelle R₁ est un hydrogène ou un radical alkyle ou aryle éventuellement substitué, Y est un radical alkylène ou arylène éventuellement substitué et Me est le cuivre, n = 1 à 3, et les radicaux benzéniques A et B sont non substitués, ou portent comme substituants supplémentaires des radicaux alkyle en C₁-C₄, alcoxy en C,-C₄, halogéno, cyano ou nitro.

7. Procédé selon la revendication 5, caractérisé en ce qu'on utilise pour améliorer la solidité à la lumière un complexe métallique d'acylhydrazone de formule III dans laquelle R₁ et Me ont les significations données pour la formule II, R₂ est un hydrogène ou un radical alkyle ou aryle éventuellement substitué, Q est un oxygène ou NH, et n vaut 0 ou 1.

8. Procédé selon la revendication 5, caractérisé en ce qu'on utilise pour améliorer la solidité à la lumière un complexe de formule IV dans laquelle R₁ et Me ont les significations données pour la formule II, et X est l'oxygène ou le soufre.

9. Procédé selon la revendication 5, caractérisé en ce qu'on utilise pour améliorer la solidité à la lumière un complexe de cuivre de composés de formule V dans laquelle R₃ est un hydrogène, le radical OH, un radical alkyle ou cycloalkyle, et où le noyau A est non substitué, ou porte comme substituants supplémentaires des radicaux sulfo, sulfonamido, méthyle, méthoxy ou chloro.

10. Procédé selon la revendication 5, caractérisé en ce qu'on utilise pour améliorer la solidité à la lumière un complexe de formule VI dans laquelle R₄ est un radical alkyle en C₁-C₁₈ ou cycloalkyle, et les noyaux A et B peuvent être substitués par des radicaux alkyle en C₁-C₄, cycloalkyle, alcoxy en C₁-C₄, halogéno ou OH, ou peuvent aussi comporter des noyaux condensés supplémentaires, ou peuvent être remplacés par des noyaux hétérocycliques.

11. Procédé selon l'une des revendications 1 à 10, caractérisé en ce qu'on utilise le composé métallique destiné à améliorer la solidité à la lumière en une quantité de 0,1 à 10% en poids, de préférence de 0,5 à 5 % en poids, par rapport au poids du cuir.

12. Procédé selon l'une des revendications 1 à 11, caractérisé en ce que le cuir, après la teinture, est traité par un sel de cuivre pour améliorer sa solidité à la lumière.

13. Procédé selon la revendication 1, caractérisé en ce qu'on utilise comme colorant anionique un colorant mono-, di- ou polyazoïque, azométhine, formazan, anthraquinone, xanthène, nitro, triphénylméthane, naphtoquinonimine ou phtalocyanine, contenant du chrome ou du cobalt.

14. Procédé selon la revendication 13, caractérisé en ce qu'on utilise un complexe de cobalt ou de chrome 1 : 2 d'un colorant azoïque ou azométhine.

15. Procédé selon la revendication 14, caractérisé en ce qu'on utilise un colorant de formule VII dans laquelle
les radicaux Z, indépendamment les uns des autres, sont chacun un atome d'azote ou un groupe CH.
A et C, indépendamment l'un de l'autre, sont chacun un résidu de la série du benzène ou du naphtalène, contenant en position ortho par rapport au groupe azoïque ou azométhine un groupe hydroxy ou carboxy,
B et D, indépendamment l'un de l'autre, représentent chacun le résidu d'un composant de copulation, quand Z est un atome d'azote, auquel cas le composant de copulation comporte le groupe X en position ortho ou a par rapport au groupe azoïque, ou bien encore, indépendamment l'un de l'autre, représentent chacun le résidu d'un ortho-hydroxyaldéhyde quand Z est le groupe CH,
les radicaux X₁, indépendamment l'un de l'autre, sont chacun un oxygène ou un groupe de formule -NR₅-, dans laquelle R₅ est un hydrogène bu un groupe alkyle en C,-C₄,
Me₁ représente le chrome ou le cobalt,
Y représente le groupe S0₃H, COOH, P0₃H₂ ou S0₂-V, ou V est un radical alkyle en C₁-C₄ éventuellement substitué par un halogène ou un groupe vinyle amino, N-mono- ou N, N-dialkylamino,
p vaut 1 ou 2, et
m est un nombre entier de 0 à 6.

16. Procédé selon la revendication 15, caractérisé en ce qu'on utilise un colorant de formule VIII dans laquelle
les radicaux Z, indépendamment l'un de l'autre, représentent chacun un groupe CH ou de préférence un azote,
A' et C', indépendamment l'un de l'autre, représentent chacun le résidu d'un 1-hydroxy-2-aminoben- zène, lequel porte en position 4 ou 5 un groupe nitro, ou encore le résidu d'un 1-hydroxy-2-aminobenzène, lequel porte en position 4 un groupe nitro et en position 6 un groupe sulfo, ou encore le résidu d'un 1-hydroxy-2-aminobenzène, lequel porte en position 6 un groupe nitro et en position 4 un groupe sulfo,
B' et D', indépendamment l'un de l'autre, représentent chacun le résidu de l'un des composants de copulation suivants, quand Z est l'azote : 1- ou 2-naphtol, éventuellement substitué par un groupe sulfo, m-phénylènediamine, résorcinol, p-(alkyle en C₁-C₆)-phénol, 1-phényl-3-méthyl-5-pyrazolone, acétoacé- tanilide, le groupe phényle, dans les deux derniers composés ci-dessus, pouvant être substitués par un radical alkyle en C,-C₄, alcoxy en C,-C₄, chloro ou sulfo, ou encore, quand Z est le groupe CH, le résidu d'un o-hydroxybenzaldéhyde ou d'un o-hydroxynaphtaldéhyde, qui peuvent être substitués par des radicaux phénylazo ou sulfophénylazo,
Me₁ est le cobalt ou le chrome, et
Ka- représente un cation.

17. Procédé selon la revendication 14, caractérisé en ce qu'on utilise l'un des colorants ayant les formules suivantes (Voir Formules page 24) où q est un nombre entier de 0 à 2, Me₁ est le cobalt ou le chrome, Ka⁺ est un cation et Y est un radical méthyle, -CONH₂ ou ―CO―NHR, R représentant un groupe alkyle ayant de 1 à 4 atomes de carbone, ou la formule X dans laquelle X₂ est un hydrogène ou un radical chloro, méthyle ou méthoxy, Me₁ est le cobalt ou le chrome et Ka^{⊕} est un cation, ou la formule XI dans laquelle q est un nombre entier de 0 à 2 et Ka- est un cation, ou la formule XII dans laquelle
A₁ est le résidu du 1-hydroxynaphtalène ou du 2-hydroxynaphtalène,
R₆ est un hydrogène ou le radical chloro ou méthyle,
R₇ est un hydrogène ou le radical nitro ou chloro, et
Ka⁺ est un cation, et
des substituants X₃, X₄ et X₅, l'un est un groupe S0₃ et les deux autres représentent chacun un hydrogène, X₅ étant un hydrogène quand R₆ est le chlore et R₇ un hydrogène, ou la formule XIII dans laquelle X₆ est un hydrogène ou un radical chloro ou nitro, et Ka⁺ est un cation, et où le groupe sulfo, dans le colorant pyrazolone, est disposé dans le noyau A ou B, et le groupe nitro dans le noyau A de ce colorant, en position 4, 5 ou 6 du 1-hydroxy-2-aminobenzène, ou la formule XIV (Voir Formule XIV page 26) dans laquelle X₆ est un hydrogène ou le radical chloro ou nitro, Ka⁺ est un cation et A₁ est le résidu du 1-hydroxynaphtalène ou du 2-hydroxynaphtalène.
